# EUROPÄISCHE PATENTSCHRIFT

(11) **EP 1 541 751 B1**
(45) Veröffentlichungstag und Bekanntmachung des Hinweises auf die Patenterteilung: **29.03.2006**
(21) Anmeldenummer: 03028481.4
(22) Anmeldetag: 12.12.2003
(51) Int. Cl.: D06N 7/00, D06M 17/04

(54) **Verwendung schutzkolloidstabilisierter Polymere für Doppelpunktbeschichtungen**
Use of protective colloid-stabilized polymers as double-point coatings
Utilisation de polymères stabilisées au moyen de colloides protecteurs en tant que revêtements à point double

(43) Veröffentlichungstag der Anmeldung: 15.06.2005
(73) Patentinhaber: Dr. Th. Böhme KG Chem. Fabrik GmbH & Co., 82538 Geretsried (DE)
(72) Erfinder: Schönmann, Gertrud, Dr., 82166 Gräfelfing (DE); Weiler, Peter, Dr., 82538 Geretsried (DE)
(74) Vertreter: Geyer, Fehners & Partner

(56) Entgegenhaltungen:
- EP-A- 0 373 231
- EP-A- 0 547 261
- EP-A- 0 621 289
- EP-A- 0 671 420
- EP-A- 0 965 598
- DE-A- 2 407 505
- DE-A- 3 510 109
- GB-A- 1 197 570
- US-A- 3 632 535
- DATABASE WPI Section Ch, Week 199232 Derwent Publications Ltd., London, GB; Class A14, AN 1992-263113 XP002282098 & JP 04 178476 A (CEMEDINE CO LTD) 25. Juni 1992 (1992-06-25)

## Beschreibung

Die Erfindung betrifft die Verwendung eines schutzkolloidstabilisierten Polymers zur Beschichtung eines Trägermaterials.

Zur Verklebung von textilen Materialien kann beispielsweise ein solches Material mit einem Schmelzklebepulver beschichtet und dann mit einem zweiten, darauf gelegten Material verklebt werden. Eine mögliche Beschichtung ist die sogenannte Doppelpunktbeschichtung (double dot coating). Dabei wird auf das zu beschichtende Material zunächst ein Unterpunkt aufgedruckt. Dieses Bedrucken kann durch Rotationssiebdruck erfolgen. Bei dem Unterpunkt handelt es sich um eine Paste, die eine wäßrige Dipersion eines emulgatorstabilisierten Polymers, Verdicker und gegebenenfalls Druckhilfsmittel umfaßt. Auf den noch nassen Unterpunkt wird dann Schmelzklebepulver aufgestreut. Überschüssiges Pulver wird abgesaugt. Danach wird der Unterpunkt mit dem Schmelzklebepulver zunächst getrocknet und angesintert, oder das Schmelzklebepulver wird aufgeschmolzen.

Ein Beispiel einer Doppelpunktbeschichtung wird in der EP 0 547 261 B1 beschrieben. Dort wird ein beschichtetes Flächengebilde offenbart, das einen Beschichtungsträger (vorliegend auch als Trägermaterial bezeichnet), eine darauf aufgebrachte Grund- bzw. Basisschicht aus einer Kunststoffmasse (vorliegend auch als Unterpunkt bezeichnet) und eine darauf vorgesehene zweite Schicht (vorliegend auch als Schmelzkleber bezeichnet) umfaßt. Die Grundschicht ist aus einer vernetzbaren, wäßrigen Polymerdispersion, -emulsion und/oder - lösung hergestellt. Als Polymerdispersionen wurden selbstvemetzende Acrylpolymere, selbstvemetzende Polyvinylester oder selbstvemetzende Styrol-Acryl- oder Acryl-Vinylester-Copolymere verwendet. Die verwendeten Polymere haben vorzugsweise eine Filmbildungstemperatur von mindestens 5°C und sind in Dispersions- oder Emulsionsform meist sauer eingestellt.

Nachteilig an dieser Doppelpunktbeschichtung sind die Haftwerte für die Verklebungen nach Wäsche und chemischer Reinigung. Das rheologische Verhalten und das Antrocknen der Paste auf der Schablone beim Rotationssiebdruck ergeben ein schlechtes Verarbeitungsverhalten.

DE-A-3510109 beschreibt die Verwendung eines schutzkolloidstabilisierten Polymers zur Punttberchichtung eines Trägermaterials.

Der vorliegenden Erfindung liegt somit die Aufgabe zugrunde, diese Nachteile auszuräumen.

Erfindungsgemäß wird dies durch die Verwendung eines schutzkolloidstabilisierten Polymers, umfassend ein Schutzkolloid und ein Polymer, zur Doppelpunktbeschichtung eines Trägermaterials gelöst.

Daß sich ein schutzkolloidstabilisiertes Polymer überhaupt zur Beschichtung eines Trägermaterials, z.B. textilen Materials, eignet, um es dann zu verkleben, war für den Fachmann vollkommen überraschend. Voraussetzung zum Verkleben von textilen Materialien ist, daß die Verklebung beim Waschen bzw. beim Reinigen nicht gelöst wird. Der Fachmann erwartet aber, daß schutzkolloidstabilisierte Polymere löslich sind und somit die daraus hergestellten Verklebungen mit Textilien beim Waschen aufgelöst werden. Überraschenderweise wurde dies aber nicht beobachtet. Es wurde vielmehr sogar gefunden, daß die unter Verwendung von schutzkolloidstabilisierten Polymeren erhältlichen Verklebungen sehr wasch- und reinigungsbeständig sind.

Bei den bisher nach dem Stand der Technik für Beschichtungen, insbesondere Doppelpunktbeschichtungen, eingesetzten Polymeren handelt es sich u.a. um emulgatorstabilisierte Polymere. Emulgatoren sind Verbindungen, die unter dem Begriff "Tenside" subsummiert werden können. Auch Schutzkolloide sind grenzflächenaktive Substanzen, allerdings weisen sie ganz charakteristische Unterschiede zu Tensiden auf. Eine charakteristische Eigenschaft von Tensiden und ihren Lösungen ist die Mizellenbildung. Mit zunehmender Tensidkonzentration steigt an der Grenzfläche die Zahl der Moleküle so lange, bis es keinen Platz für weitere gibt. Dann ist der Zeitpunkt für die Bildung von Mizellen gegeben. Man bezeichnet abgelöste Aggregate einer größeren Anzahl von Tensidmolekülen oder Ionen als Mizellen. Sie sind dynamische Gebilde, die mit der sie umgebenden Lösung im Gleichgewicht stehen. Die Bildung von Mizellen setzt in einem eng begrenzten, für jedes Tensid charakteristischen Konzentrationsbereich ein und ist vom Molekülaufbau abhängig. Sie tritt bei der Konzentration ein, bei der die Oberfläche vollständig bzw. weitgehend vollständig belegt ist und daher die Oberflächenspannung unabhängig von der Erhöhung der Konzentration wird. Durch die Messung der Oberflächenspannung in Abhängigkeit von der Konzentration läßt sich in einfacher Weise die Konzentration ermitteln, bei der die Mizellenbildung beginnt. Sie wird die kritische Mizellbildungskonzentration (CMC) genannt. Des weiteren wurde zur Charakterisierung von Tensiden der Begriff "HLB-Wert" (hydrophilic-lipophilic balance) eingeführt. Dabei werden die Tenside nach den hydrophilen und hydrophoben Gruppen unter Berücksichtigung der Struktur charakterisiert. Die Bestimmung des HLB-Wertes beruht auf empirischer Basis: $HLB = 20 ( 1 - M 0 / M ) ,$
wobei M0 das Gewicht des hydrophoben Molekülteils und M das gesamte Molekulargewicht bezeichnet.

Sowohl die kritische Mizellbildungskonzentration als auch der HLB-Wert sind charakteristische Eigenschaften von Tensiden und ihren Lösungen. Beide Eigenschaften haben die Schutzkolloide nicht.

Schutzkolloidstabilisierte Polymere sind dem Fachmann bekannt. Sie sind kommerziell erhältlich oder können durch radikalisch initiierte Polymerisation untenstehender Monomere und ggf. Hilfsmonomere hergestellt werden. Die radikalisch initiierte Polymerisation der ethylenisch ungesättigten Monomeren kann durch Suspensions- oder Emulsionspolymerisation erfolgen. Bei der Suspensions- und Emulsionspolymerisation wird in Gegenwart von oberflächenaktiven Substanzen der Zusammensetzung von 100-51 % Schutzkolloiden und 0-49 % Emulgatoren polymerisiert. Geeignete Emulgatoren sind sowohl anionische, kationische als auch nichtionische Emulgatoren, beispielsweise anionische Tenside, wie Alkylsulfate mit einer Kettenlänge von 8 bis 18 C-Atomen, Alkyl- oder Alkylarylethersulfate mit 8 bis 18 C-Atomen im hydrophoben Rest und bis zu 60 Ethylen- oder Propylenoxideinheiten, Alkyl- oder Alkylarylsulfonate mit 8 bis 18 C-Atomen, Ester und Halbester der Sulfobemsteinsäure mit einwertigen Alkoholen oder Alkylphenolen, oder nichtionische Tenside wie Alkytpolyglykolether oder Alkylarylpolyglykolether mit bis zu 60 Ethylenoxid- bzw. Propylenoxid-Einheiten.

Besonderes bevorzugte Vertreter für Schutzkolloide sind modifizierte natürliche Polymere, wie O-Methyl-cellulose, O-(2-Hydroxy-ethyl)-cellulose, O-(2-Hydroxy-propyl)-cellulose, O-(2-Hydroxy-propyl)-O-methyl-cellulose, O-(2-Hydroxy-butyl)-O-methyl-cellulose, Carboxymethylcellulose (Na-Salz), Stärkeether, O-(2-Hydroxy-propyl)-stärke und Ligninsulfonsäure, synthetische Homo- und Copolymerisate, wie Poly(vinylalkohol) [teilverseiftes Poly(vinylacetat)], Poly(vinylalkohol-co-ethylen), Poly(methacrylsäure-Natrium-Salze), Poly[methacrylsäure-Natrium-Salz-co-(methacryl-säure-methylester)], Poly[acrylsäure-co-acrylsäure-(2-ethyl-hexylester)], Poly[methacrylsäure-(hydroxyl-alkylester)], Poly(styrol-co-maleinsäure-Natrium-Salz), Poly(styrol-4-sulfonsäure-Natrium-Salz-co-maleinsäure-halbester), Poly(ethylene-co-maleinsäure-partial-ester)Poly(oxiran), Poly(alkyl)-vinyl-ether), Poly(acrylsäure-Natrium-Salz), Poly-(alkyl-vinylether-co-maleinsäure-anhydrid), Poly(vinylacetat-co-maleinsäure-anhydrid), Poly(1-vinyl-2-pyrrolidon), Poly[(1-vinyl-2-pyrrolidon)-co-methacryl-säure-alkylester], Poly[(1-vinyl-2-pyrrolidon)-co-methacrylamid], Poly(vinyl-pyridin) und Poly(dially-dimethyl-ammoniumchlorid), Ptropf-Polymerisate, wie Poly(vinylchlorid-g-vinylalkohol), Poly(styrol-g-vinylalkohol), Poly-(styrol-g-acrylsäure), Poly(styrol-g-(1-vinyl-2-pyrrolidon)] und Poly[acrylsäure-tert.-butylester-g-(1-vinyl-2-pyrrolidon)], sowie Kondensationsprodukte, wie Harnstoff-Formaldehyd-Kondensate, Phenol-Formaldehyd-Kondensate und Alkydharze.

Die Polymere des schutzkolloidstabilisierten Polymers werden nachfolgend anhand der Monomeren näher erläutert. Unter Polymeren im Sinn der vorliegenden Erfindung sind sowohl Homo- als auch Copolymere zu verstehen. Bei den Monomeren kann es sich um ethylenisch ungesättigte Monomere handeln. Diese können ausgewählt sein unter Vinylester von unverzweigten oder verzweigten Alkylcarbonsäuren mit 1 bis 18 C-Atomen, Acrylsäureester oder Methacrylsäureester von verzweigten oder unverzweigten Alkoholen oder Diolen mit 1 bis 18 C-Atomen, C2-C20-Mono- oder Di-Carbonsäuren, deren Amide, N-Methylolamide oder Nitrile, C2-C20-Sulfonsäuren, 3-20-gliedrige heterocyclische Verbindungen mit Sauerstoff, Schwefel, Selen, Tellur, Stickstoff, Phosphor, Bor oder Aluminium als Heteroatom, Diene mit mindestens 4 C-Atomen, Olefine mit mindestens 2 C-Atomen, Vinylaromaten insbesondere mit Benzol oder Naphthalein als Aromat, und C2-C20 Vinylhalogeniden.

Bevorzugte Vinylester sind solche mit 1 bis 12-C-Atomen, insbesondere Vinylacetat, Vinylpropionat, Vinylbutyrat, Vinyl-2-ethylhexanoat, Vinyllaurat, 1-Methylvinylacetat, Vinylpivalat und Vinylester von α-verzweigten Monocarbonsäuren mit 9 bis 13 C-Atomen.

In einer weiteren bevorzugten Ausführungsform ist der Acrylsäure oder Methacrylsäureester ein Ester von unverzweigten oder verzweigten Alkoholen mit 1 bis 15 C-Atomen, insbesondere Methytacrylat, Methylmethacrylat, Ethylacrylat, Ethylmethacrylat, Propylacrylat, Propylmethacrylat, n-Butylacrylat, n-Butylmethacrylat, t-Butylacrylat, t-Butylmethacrylat und 2-Ethylhexylacrylat, ganz besonders Methylacrylat, Methylmethadrylat, n-Butylacrylat, t-Butylacrylat, und 2-Ethythexylacrylat.

Bevorzugte Mono- und Di-Carbonsäuren, deren Amide, N-Methylolamide und Nitrile sind ausgewählt unter Acrlssäure, Methacrylsäure, Fumarsäure, Maleinsäure, Acrylamid, N-Methylolacrylamid, N-Methylolmethacrylamid und Acrylnitril.

Die Sulfonsäure ist günstigerweise unter Vinylsulfonsäure und 2-Acrylamido-2-methylpropansulfonsäure ausgewählt. Die bevorzugten heterocyclischen Verbindungen sind Vinylpyrrolidon und Vinylpyridin.

Vorzugsweise ist der Vinylaromat Styrol, Methylstyrol oder Vinyltoluol.

Vorzugsweise ist das Vinylhalogenid Vinylchlorid.

In einer bevorzugten Ausführungsform der erfindungsgemäßen Verwendung wird das Olefin ausgewählt unter Ethylen und Propylen.

Bevorzugte Diene werden unter 1,3-Butadien und Isopren ausgewählt.

Bei der erfindungsgemäßen Verwendung können mehrere, voneinander verschiedene schutzkolloidstabilisierte Polymere eingesetzt werden.

Gegebenenfalls können noch 0,1 bis 50 Gew.-%, bezogen auf das Gesamtgewicht des Monomergemisches, Hilfsmonomere copolymerisiert werden. Bevorzugt werden 0,5 bis 15 Gew.-% Hilfsmonomere eingesetzt. Beispiele für Hilfsmonomere sind ethylenisch ungesättigte C2-C20-Mono- und Dicarbonsäuren, vorzugsweise Acrylsäure, Methacrylsäure, Fumarsäure und Maleinsäure; ethylenisch ungesättigte C2-C20-Carbonsäureamide und -nitrile, vorzugsweise Acrylamid und Acrylnitril; Mono- und Diester der Fumarsäure und Maleinsäure wie die Diethyl- und Diisopropylester, sowie Maleinsäureanhydrid, ethylenisch ungesättigte C2-C20-Sulfonsäuren bzw. deren Salze (Alkali, Erdalkali und Ammonium-Salze), vorzugsweise Vinylsulfonsäure, 2-Acrylamido-2-methyl-propansulfonsäure. Weitere Beispiele sind vorvemetzende C2-C20-Comonomere, wie mehrfach ethylenisch ungesättigte Comonomere, beispielsweise Divinyladipat, Diallylmaleat, Diallylphthalat, Allylmethacrylat oder Triallylcyanurat, oder nachvemetzende Comonomere, beispielsweise Acrlyamidoglykolsäure (AGA), Methylacrylamidoglykolsäuremethylester (MAGME), N-Methylolacrylamid (NMA), N-Methylolmethacrylamid, N-Methylolallylcarbamat, C2-C20-Alkylether, wie der Isobutoxyether oder Ester des N-Mehtylolacrylamids, des N-Methylolmethacrlyamids und des N-Methylolallylcarbamats. Geeignet sind auch epoxidfunktionelle C2-C20-Comonomere wie Glycidylmethacrylat und Glycidylacrylat. Weitere Beispiele sind siliciumfunktionelle C2-C20-Comonomere wie Acryloxypropyltri(alkoxy)- und Methacryloxypropyltri(alkoxy)-Silane, Vinyltrialkoxysilane und Vinylmethyldialkoxysilane, wobei als Alkoxygruppen beispielsweise Ethoxy- und Ethoxypropylenglykolether-Reste enthalten sein können. Genannt seien auch C2-C20-Monomere mit Hydroxy- oder CO-Gruppen, beispielsweise Methacrylsäure- und Acrylsäurehydroxyalkylester, wie Hydroxyethyl-, Hydroxypropyl- oder Hydroxybutylacrylat oder -methacrylat sowie Verbindungen wie Diacetonacrylamid und Acetylacetoxyethylacrylat oder -methacrylat.

Durch die Copolymerisation der vorstehend beschriebenen Monomeren mit den Hilfsmonomeren können die Eigenschaften der Beschichtungen, wie Haftung, Vernetzung und Stabilisierung, in günstiger Weise beeinflußt werden.

Besonders bevorzugt werden die Polymere aus Monomeren oder Gemischen hergestellt, welche ein oder mehrere Monomere aus der Gruppe Vinylacetat, Vinylester von α-verzweigten Monocarbonsäuren mit 9 bis 13 C-Atomen, Vinylchlorid, Ethylen, Methylacrylat, Methylmethacrylat, Ethylacrylat, Ethylmethacrylat, Propylacrylat, Propylmethacrylat, n-Butylacrylat, n-Butylmethacrylat, 2-Ethylhexylacrylat oder Styrol enthalten. Am meisten bevorzugt werden Gemische von Vinylacetat mit Ethylen; von Vinylacetat, Ethylen und einem Vinylester von α-verzweigten Monocarbonsäuren mit 9 bis 13 C-Atomen; von n-Butylacrylat, 2-Ethylhexylacrylat und/oder Methylmethacrylat; von Styrol mit einem oder mehreren Monomeren aus der Gruppe Methylacrylat, Ethylacrylat, Propylacrylat n-Butylacrylat, 2-Ethylhexylacrylat; von Vinylacetat mit einem oder mehreren Monomeren aus der Gruppe Methylacrylat. Ethylacrylat, Propylacrylat, n-Butytacrylat, 2-Ethylhexylacrylat und gegebenenfalls Ethylen; wobei die genannten Gemisch gegebenenfalls noch ein oder mehrere der obengenannten Hilfsmonomere enthalten können. Diese Gemische haben sich als besonders günstig erwiesen, da sie bei niedrigen Kosten hervorragende Eigenschaften in Beschichtungen zeigen.

Die Monomerauswahl bzw. die Auswahl der Gewichtsanteile der Comonomere kann so erfolgen, daß im allgemeinen eine Glasübergangstemperatur Tg von -50°C bis +120°C, vorzugsweise -30°C bis +95°C resultiert. Die Glasübergangstemperatur Tg der Polymerise kann in bekannter Weise mittels Differential Scanning Calorimetry (DSC) ermittelt werden. Die Tg kann auch mittels der Fox-Gleichung näherungsweise vorausberechnet werden. Nach Fox T. G., Bull. Am. Physics Soc. 1, 3, S. 123 (1956) gilt: 1/Tg = x1/Tg1 + x2/Tg2 + ... + xn/Tgn, wobei xn für den Massebruch (Gew.-%/100) des Monomeren n steht, und Tgn die Glasübergangstemperatur in Kelvin des Homopolymeren des Monomeren n ist. Tg-Werte für Homopolymerisate sind in Polymer Handbook 2nd Auflage, J. Wiley & Sons, New York (1975) aufgeführt.

Die Polymerisation vorstehender Monomere und ggf. Hilfsmonomere zum Polymer kann radikalisch intiiert werden. Die radikalisch initiierte Polymerisation der ethylenisch ungesättigten Monomeren kann durch Suspensionspolymerisation und Emulsionspolymerisation erfolgen.

Die Polymerisationstemperatur kann 40°C bis 100°C, vorzugsweise 60°C bis 90°C, betragen. Bei der Copolymerisation von gasförmigen Comonomeren, wie Ethylen, 1,3-Butadien oder Vinylchlorid, kann auch unter Druck, im allgemeinen zwischen 5 bar und 100 bar, gearbeitet werden. Die Initiierung der Polymerisation kann mit den gebräuchlichen wasserlöslichen bzw. monomerlöslichen Initiatoren oder Redox-Initiator-Kombinationen erfolgen. Beispiele für wasserlösliche Initiatoren sind die Natrium-. Kalium- und Ammoniumsalze der Peroxodischwefelsäure, Wasserstoffperoxid, t-Butylperoxid, Kaliumperoxodiphosphat, t-Butylperoxopivalat, Cumolhydroperoxid, Isopropylbenzolmonohydroperoxid, Azobisisobutyronitril. Beispiele für monomerlösliche Initiatoren sind Dicetylperoxydicarbonat, Dicyclohexylperoxydicarbonat, Dibenzoylperoxid, tert.-Butyl-peroxyneodecanoat, tert.-Butylperoxy-2-ethylhexanoat und tert.-Butylperoxypivalat. Die genannten Initiatoren werden im allgemeinen in einer Menge von 0,01 bis 10,0 Gew.-%. bevorzugt 0,1 bis 0,5 Gew.%, jeweils bezogen auf das Gesamtgewicht der Monomere, eingesetzt, Als Redox-Initiatoren können Kombinationen aus den genannten Initiatoren mit Reduktionsmitteln verwendet werden. Geeignete Reduktionsmittel sind die Sulfite und Bisulfite der Alkalimetalle und von Ammonium, beispielsweise Natriumsulfit, die Derivate der Sulfoxylsäure, wie Zink- oder Alkaliformaldehydsulfoxylate, beispielsweise Natriumhydroxymethansulfinat, und Ascorbinsäure. Die Reduktionsmittelmenge beträgt im allgemeinen 0,01 bis 10,0 Gew.-%, bevorzugt 0,1 bis 0,5 Gew.-%, jeweils bezogen auf das Gesamtgewicht der Monomeren.

Die Monomere können insgesamt vorgelegt werden, insgesamt zudosiert werden oder in Anteilen vorgelegt werden und der Rest nach der Initiierung der Polymerisation zudosiert werden. Die Dosierungen können separat (räumlich und zeitlich) durchgeführt werden oder die zu dosierenden Komponenten können alle oder teilweise voremulgiert zugegeben werden.

Bei den als bevorzugt genannten Verfahren der Suspension- und Emulsionspolymerisation kann in Gegenwart der vorgenannten Schutzkolloiden polymerisiert werden, um die schutzkolloidstabilisierten Polymere herzustellen.

Die vorliegende Erfindung, insbesondere in den vorstehend geschilderten bevorzugten Ausführungsformen, weist eine Vielzahl von Vorteilen auf: Zunächst ist gefunden worden, daß im Vergleich zu anderen Beschichtungsverfahren nach dem Stand der Technik sehr geringe Beschichtungsmengen für eine ausreichend gute Verklebung genügen. Dadurch ist eine deutliche Reduktion der Kosten zu erreichen, und die verklebten textilen Materialien weisen einen angenehmen weichen Griff auf. Mit den erfindungsgemäß verwendeten schutzkolloidstabilisierten Polymeren ist eine sehr hohe Haftfestigkeit der verklebten Textilien festzustellen. Die Anbindung des Streupulvers an den Unterpunkt ist sehr gut. Die Verklebungen, die mit der Beschichtung, die ein schutzkolloidstabilisiertes Polymer verwendet, erhalten wurden, sind sehr gut wasch- und reinigungsbeständig. Darüber hinaus dringt der mit dem schutzkolloidstabilisierten Polymer erhaltene Unterpunkt bei der Doppelpunktbeschichtung nicht in das textile Substrat ein, d.h. es wird eine sehr wirkungsvolle Rückschlagsperre erreicht. Des weiteren weisen Pasten, die das schutzkolloidstabilisierte Polymer enthalten und zur Herstellung des Unterpunkts bei Doppelpunktbeschichtungen verwendet werden, eine sehr gute Rheologie auf und trocknen an der Schablone nicht an.

Zur Herstellung von Beschichtungen auf Trägermaterialien können die schutzkolloidstabilisierten Polymere in Form einer Paste verwendet werden. Zur Herstellung einer solchen Paste wird von einer Dispersion des schutzkolloidstabilisierten Polymers in Wasser ausgegangen. Die Menge des Wassers kann dabei beispielsweise 70 Gew.-%, bezogen auf die Dispersion, und die des schutzkolloidstabilisierten Polymers 30 Gew.-%, ebenfalls bezogen auf die Dispersion, betragen. Diesen Polymerdispersionen kann dann Verdicker und gegebenenfalls Druckhilfsmittel zugegeben werden, wodurch dann Pasten zur Beschichtung erhalten werden.

Diese Pasten können beispielsweise im Rotationssiebdruck auf das zu beschichtende Trägermaterial aufgebracht werden. Auf diese Weise kann ein Unterpunkt für die Doppelpunktbeschichtung hergestellt werden. Auf den Unterpunkt kann dann Schmelzkleberpulver aufgestreut werden. Überschüssiges Pulver kann nachfolgend abgesaugt werden. Der Unterpunkt kann dann getrocknet und angesintert, oder das Streupulver aufgeschmolzen werden.

Vorstehend erwähnte Polymerdispersionen haben den Vorteil, daß sie durch Zugabe von Verbindungen mit 2 oder mehr Epoxid-, Organo-, Halogen-, Hydroxy-, Aziridin-, Carbodiimid-, Oxazolin-, Alkohol-, Amin-, Aminosilan-, Aminoformaldehyd-, Isocyanat- oder N-2-Hydroxyalkylamid-Resten vemetzt werden können. Neben der intramolekularen Vernetzung des Polymeren tritt auch eine Vernetzung des Polymeren mit der Schutzkolloidhülle und mit den zugegebenen Additiven ein. Dadurch werden besonders hohe Haftfestigkeiten erreicht.

In der Endformulierung der Dispersion bzw. der Paste können noch Vernetzer vorlegen, beispielsweise Verbindungen mit zwei oder mehr Epoxy-, Organo-, Halogen-, Hydroxy-, Aziridin-, Carbodiimid-, Oxazolin-, Alkohol-, Amin-, Aminosilan-, Aminoformaldehyd-, Isocyanat oder N-2-Hydroxyalkylamid-Resten.

Bei den Trägermaterialien, die beschichtet werden können, kann es sich um Materialien jeglicher Art handeln. Es kann flexibel, wenig flexibel oder gar nicht flexibel sein. Beispiele sind textile Materialien jeglicher Art, wie Gewebe, Gewirke, Webwirkware, Raschelwaren (natürliche und synthetische. Fasern). Flies aus jeglichem Material. Des weiteren können Folien beschichtet werden, insbesondere aus Kunststoffen jeglicher Art, sowie Papier, Kunstleder, Leder, Schaumstoff und Holz.

Die Erfindung wird nachfolgend anhand eines Beispiels erläutert, ohne sie darauf einzuschränken.

### Beispiel 1:

Herstellung einer druckfertigen Unterpunktpaste aus Polymerdispersionen ohne/mit Vemetzer
Vergleichsdispersion 0 Selbstvernetzende Acrylat-Dispersion mit einer Glasübergangstemperatur T_{g} (DSC) = +2°C, die emulgatorstabilisiert ist.
Dispersion 1 Vinylacetat/Ethylen-Dispersion mit einer Glasübergangstemperatur T_{g} (DSC) = +3°C, die polyvinylalkoholstabilisiert ist.
Dispersion 2 Styrol/Butadien-Dispersion mit einer Glasübergangstemperatur T_{g} (DSC) = +5°C, die polyvinylalkoholstabilisiert ist.
Dispersion 3 Acrylat-Dispersion mit einer Glasübergangstemperatur T_{g} (DSC) = +1°C, die polyvinylalkoholstabilisiert ist.

Tebelink® B-IC = Polysocyanat, modifiziert, Dr. Th. Böhme KG Chem. Fabrik GmbH & Co.

Tebelink® MFA = Partiell verethertes, modifiziertes Melamin-Formaldehyd-Kondensat, formaldehydarm (0,3%), Dr. Th. Böhme KG Chem. Fabrik GmbH & Co.

Wasser vorlegen, Acrylatverdicker einrühren, bis eine homogene, viskose Paste entstanden ist und anschließend unter Rühren die Polymerdispersion zugeben. Bei Einsatz von Vemetzern werden diese der Paste zugesetzt und homogen eingerührt.
Zur Verbesserung der Verdruckbarkeit können Druckhilfmittel wie z.B. Alkohole und hochmolekulares Polyethylenoxid zugegeben werden. Pastenviskosität je nach Beschichtungsmaschine unterschiedlich. Typische Werte liegen zwischen 7.000-15.000 m Pas, Haake Rotovisko VT02, Spindel 2.

### Druckprozeß

Rotationssiebdruck: Schablone CP 66, Lochdurchmesser 375 µm
Geschwindigkeit: 10 m/min, 150°C im Trocknungskanal
Streupulver: Copolyamid, Schmelzbereich ca. 115-125 °C, Pulver 80-160 µm
2 Substrate: Standard-Vlies (100% PES), Gewebe (100% PES, stark hydrophobiert, elastisch)

### Kaschierung

Laminierpresse Fa. Mayer
Kaschierbedingungen: 127°C Fugentemperatur, Durchlaufgeschwindigkeit 6 m/min, Fixierzeit:
10.5 s, Fixierdruck: 4 Bar
Kaschiermaterial: 55% Polyester/45% Wolle

| Nr. | Auflage [g/m²] | Unter-Punkt [g/m²] | Ober-Punkt [g/m²] | Original-Haftung | Chemische Reinigung (1 x) | 40°C Wäsche (1 x) |
|---|---|---|---|---|---|---|
| 0a | 11 | 4 | 7 | 8,0 | 6,6 | 8,4 |
| 1a | 11 | 4 | 7 | 11,0 | 10,3 | 8,5 |
| 2a | 11 | 4 | 7 | 11,5 | 10,7 | 8,9 |
| 3a | 11 | 4 | 7 | 9,5 | 9,6 | 7,5 |
| 0b | 11 | 4 | 7 | 8,5 | 8,4 | 7,3 |
| 1b | 11 | 4 | 7 | 11,9 | 10,7 | 9,1 |
| 2b | 11 | 4 | 7 | 12,2 | 10,9 | 9,5 |
| 3b | 11 | 4 | 7 | 10,3 | 10,4 | 8,6 |
| 0c | 11 | 4 | 7 | 8,2 | 7,4 | 8,5 |
| 1c | 11 | 4 | 7 | 11,8 | 10,8 | 9,1 |
| 2c | 11 | 4 | 7 | 12,3 | 11,7 | 9,9 |
| 3c | 11 | 4 | 7 | 10,9 | 10,2 | 8,9 |

## Patentansprüche

1. Verwendung eines schutzkolloidstabilisierten Polymers, umfassend ein Schutzkolloid und ein Polymer zur Beschichtung eines Trägermaterials, wobei die Beschichtung eine Doppelpunktbeschichtung ist.

2. Verwendung nach Anspruch 1, wobei das Schutzkolloid ausgewählt ist unter modifizierten natürlichen Polymeren, synthetischen Homo- und Copolymeren, Pfrop-Polymeren und Kondensationsprodukten.

3. Verwendung nach einem der vorhergehenden Ansprüche, wobei das Polymer aus mindestens einem ethylenisch ungesättigten Monomer herstellbar ist, das ausgewählt ist unter Vinylester von unverzweigten oder verzweigten Alkylcarbonsäuren mit 1 bis 18 C-Atomen, Acrylsäureester oder Methacrylsäureester von verzweigten oder unverzweigten Alkoholen oder Diolen mit 1 bis 18 C-Atomen, C2-C20-Mono- oder Di-Carbonsäuren, deren Amide, N-Methylolamide oder Nitrile, C2-C20 Sulfonsäuren, 3-20-gliedrige heterocyclische Verbindungen mit Sauerstoff, Schwefel, Selen, Tellur, Stickstoff, Phosphor, Bor und Aluminium als Heteroatom, Diene mit mindestens 4 C-Atomen, Olefinen mit mindestens 2 C-Atomen, Vinylaromaten und C2-C20 Vinylhalogeniden.

4. Verwendung nach Anspruch 3, wobei der Vinylester ausgewählt ist unter Vinylacetat, Vinylpropionat, Vinylbutyrat, Vinyl-2-ethylhexanoat, Vinyllaurat, 1-Methylvinylacetat, Vinylpivalat und Vinylester von α-verzweigten Monocarbonsäuren mit 9 bis 13 C-Atomen.

5. Verwendung nach Anspruch 3, wobei der Acrylsäure- oder Methacrylsäureester ausgewählt ist unter Methylacrylat, Methylmethacrylat, Ethylacrylat, Ethylmethacrylat, Propylacrylat, Propylmethacrylat, n-Butylacrylat, n-Butylmethacrylat, t-Butylacrylat, t-Butylmethacrylat, 2-Ethylhexylacrylat.

6. Verwendung nach Anspruch 3, wobei die Mono- und Di-Carbonsäuren, deren Amide, N-Methylolamide und Nitrile ausgewählt sind unter Acrylsäure, Methacrylsäure, Fumarsäure, Maleinsäure, Acrylamid, N-Methylolacrylamid, N-Methylolmethacrylamid und Acrylnitril.

7. Verwendung nach Anspruch 3, wobei die Sulfonsäure ausgewählt ist unter Vinylsulfonsäure und 2-Acrylamido-2-methyl-propansulfonsäure.

8. Verwendung nach Anspruch 3, wobei die heterocyclische Verbindung ausgewählt ist unter Vinylpyrrolidon und Vinylpyridin.

9. Verwendung nach Anspruch 3, wobei der Vinylaromat ausgewählt ist unter Styrol, Methylstyrol und Vinyltoluol.

10. Verwendung nach Anspruch 3, wobei das Vinylhalogenid Vinylchlorid ist.

11. Verwendung nach Anspruch 3, wobei das Olefin ausgewählt ist unter Ethylen und Propylen.

12. Verwendung nach Anspruch 3, wobei das Dien ausgewählt ist unter 1,3-Butadien und Isopren.

13. Verwendung nach einem der vorhergehenden Ansprüche, wobei zur Herstellung des Polymers zusätzlich zum Monomer ein Hilfsmonomer in einer Menge von 0,1 bis 50 Gew.%, bezogen auf das Gesamtgewicht des Polymers, eingesetzt wird.

14. Verwendung nach einem der vorhergehenden Ansprüche, wobei das Polymer eine Glasübergangstemperatur Tg von -50°C bis 120°C aufweist.

15. Verwendung nach einem der vorhergehenden Ansprüche, wobei das schutzkolloidstabilisierte Polymer in Form einer wäßrigen Dispersion vorliegt.

16. Verwendung nach einem der vorhergehenden Ansprüche, wobei das schutzkolloidstabilisierte Polymer in Form einer Paste vorliegt.

17. Verwendung nach einem der vorhergehenden Ansprüche, wobei die Beschichtung durch Rotationssiebdruck erfolgt.

## Claims

1. Use of a protective colloid-stabilised polymer, including a protective colloid and a polymer for coating a substrate liner wherein the coating is a double dot coating.

2. Use according to claim 1, whereby the protective colloid is selected from modified natural polymers, synthetic homo- and co-polymers, graft polymers and condensation products.

3. Use according to one of the preceding claims whereby the polymer can be produced from at least one ethylenically unsaturated monomer which is selected from vinyl esters of unbranched or branched alkyl carbonic acids with 1 to 18 C atoms, acrylic acid esters or methacrylic acid esters of branched or unbranched alcohols or diols with 1 to 18 C atoms, C2-C20 mono or dicarbonic acids, amides thereof, N-methylolamides or nitriles, C2-C20 sulphonic acids, 3-20 element heterocyclic compounds with oxygen, sulphur, selenium, tellurium, nitrogen, phosphorus, boron and aluminium as heteroatom, dienes with at least 4 C atoms, olefins with at least 2 C atoms, vinyl aromatics and C2-C20 vinyl halides

4. Use according to claim 3 whereby the vinyl ester is selected from vinyl acetate, vinyl propionate, vinyl butyrate, vinyl-2-ethylhexanoate, vinyl laurate, 1-methyl vinyl acetate, vinyl pivalate and vinyl ester of α-branched monocarbonic acids with 9 to 13 C atoms.

5. Use according to claim 3 whereby the acrylic acid or methacrylic acid ester is selected from methylacrylate, methyl methacrylate, ethylacrylate, ethyl methacrylate, propylacrylate, propyl methacrylate, n-butylacrylate, n-butyl methacrylate, t-butylacrylate, t-butyl methacrylate, 2-ethyl hexylacrylate.

6. Use according to claim 3 whereby the mono and dicarbonic acids, amides thereof, n-methylolamides and nitriles are selected from acrylic acid, methacrylic acid, fumaric acid, maleic acid, acrylamide, N-methylolacrylamide, N-methylolmethacrylamide and acrylonitrile.

7. Use according to claim 3 whereby the sulphonic acid is selected from vinyl sulphonic acid and 2-acrylamido-2-methyl-propanesulphonic acid.

8. Use according to claim 3 whereby the heterocyclic compound is selected from vinyl pyrrolidone and vinyl pyridine.

9. Use according to claim 3 whereby the vinyl aromatic is selected from styrene, methyl styrene and vinyl toluene.

10. Use according to claim 3 whereby the vinyl halide is vinyl chloride.

11. Use according to claim 3, whereby the olefin is selected from ethylene and propylene.

12. Use according to claim 3, whereby the diene is selected from 1,3-butadiene and isoprene.

13. Use according to one of the preceding claims, whereby in addition to the monomer a comonomer is used in a quantity of 0.1 to 50 % by weight in relation to the total weight of the polymer for manufacture of the polymer.

14. Use according to one of the preceding claims, whereby the polymer has a glass transition temperature Tg of -50°C to 120°C.

15. Use according to one of the preceding claims, whereby the protective colloid-stabilised polymer is present in the form of an aqueous dispersion.

16. Use according to one of the preceding claims, whereby the protective colloid-stabilised polymer is present in the form of a paste.

17. Use according to one of the preceding claims, whereby the coating is carried out by means of rotary screen printing.

## Revendications

1. Utilisation d'un polymère stabilisé par colloïdes de protection, comprenant un colloïde de protection et un polymère, pour le revêtement d'un matériau support, dans laquelle le revêtement est un revêtement à double point.

2. Utilisation selon la revendication 1, dans laquelle le colloïde de protection est choisi parmi des polymères naturels modifiés, des homo- et des copolymères synthétiques, des polymères greffés et des produits de condensation.

3. Utilisation selon l'une des revendications précédentes, dans laquelle le polymère peut être préparé à partir d'au moins un monomère insaturé éthylénique, qui est choisi parmi des esters de vinyle d'acides alkylcarboxyliques non ramifiés ou ramifiés avec 1 à 18 atomes de carbone, des esters de l'acide acrylique ou de l'acide méthacrylique ou des alcools ou des diols à 1 à 18 atomes de carbone, des acides mono- ou dicarboxyliques en C₂ à C₂₀ non ramifiés ou ramifiés, leurs amides, des N-méthylolamides, ou des nitriles, des acides sulfoniques en C₂ à C₂₀, des composés hétérocycliques à 3 à 20 membres avec comme hétéroatomes de l'oxygène, du soufre, du sélénium, du tellure, de l'azote, du phosphore, du bore ou de l'aluminium, des diènes avec au moins 4 atomes de carbone, des oléfines avec au moins 2 atomes de carbone, des composés vinyle aromatiques et des halogénures de vinyle en C₂ à C₂₀.

4. Utilisation selon la revendication 3, dans laquelle l'ester de vinyle est choisi parmi l'acétate de vinyle, le propionate de vinyle, le butyrate de vinyle, l'hexanoate de vinyl-2-éthyle, le laurate de vinyle, l'acétate de 1-méthylvinyle, le pivalate de vinyle, et les esters de vinyle d'acides monocarboxyliques α-ramifiés avec 9 à 13 atomes de carbone.

5. Utilisation selon la revendication 3, dans laquelle l'ester d'acide acrylique ou d'acide méthacrylique est choisi parmi l'acrylate de méthyle, le méthacrylate de méthyle, l'acrylate d'éthyle, le méthacrylate d'éthyle, l'acrylate de propyle, le méthacrylate de propyle, l'acrylate de n-butyle le méthacrylate de n-butyle, l'acrylate de t-butyle le méthacrylate de t-butyle, l'acrylate de 2-éthylhexyle.

6. Utilisation selon la revendication 3, dans laquelle les acides mono- et dicarboxyliques, leurs amides, les n-méthylolamides, et les nitriles sont choisis parmi l'acide acrylique, l'acide méthacrylique, l'acide fumarique, l'acide maléique, l'acrylamide, le N-méthylolacrylamide, le N-méthylolméthacrylamide, et l'acrylonitrile.

7. Utilisation selon la revendication 3, dans laquelle l'acide sulfonique est choisi parmi l'acide vinylsulfonique et l'acide 2-acrylamino-2-méthyl-propane sulfonique.

8. Utilisation selon la revendication 3, dans laquelle le composé hétérocyclique est choisi parmi la vinylpyrrolidone et la vinylpyridine.

9. Utilisation selon la revendication 3, dans laquelle le composé aromatique de vinyle est choisi parmi le styrène, le méthylstyrène et le vinyltoluène.

10. Utilisation selon la revendication 3, dans laquelle l'halogénure de vinyle est du chlorure de vinyle.

11. Utilisation selon la revendication 3, dans laquelle l'oléfine est choisie parmi l'éthylène et le propylène.

12. Utilisation selon la revendication 3, dans laquelle le diène est choisi parmi le 1,3-butadiène et l'isoprène.

13. Utilisation selon l'une des revendications précédentes, dans laquelle, pour la préparation du polymère, un monomère auxiliaire est utilisé en plus du monomère, en une quantité de 0,1 à 50 % en poids, rapportés au poids total du polymère.

14. Utilisation selon l'une des revendications précédentes, dans laquelle le polymère présente une température de transition de verre de -50 °C à 120 °C.

15. Utilisation selon l'une des revendications précédentes, dans laquelle le polymère stabilisé par colloïde de protection se présente sous forme d'une dispersion aqueuse.

16. Utilisation selon l'une des revendications précédentes, dans laquelle le polymère stabilisé par colloïde de protection se présente sous forme d'une pâte.

17. Utilisation selon l'une des revendications précédentes, dans laquelle l'enduction s'effectue par sérigraphie rotative.
